# EUROPÄISCHE PATENTSCHRIFT

(11) **EP 0 244 685 B1**
(45) Veröffentlichungstag und Bekanntmachung des Hinweises auf die Patenterteilung: **26.07.1989**
(21) Anmeldenummer: 87105754.3
(22) Anmeldetag: 18.04.1987
(51) Int. Cl.: C25D 3/22

(54) **Wässriges saures galvanisches Bad**
Aqueous acid galvanic bath
Bain acide aqueux galvanique

(30) Priorität: 24.04.1986 DE 3613874
(43) Veröffentlichungstag der Anmeldung: 11.11.1987
(73) Patentinhaber: BASF Aktiengesellschaft, 67063 Ludwigshafen (DE)
(72) Erfinder: Greif, Norbert, Dr., D-6719 Bobenheim (DE); Tschang, Chung-Ji, Dr., D-6702 Bad Duerkheim (DE); Glaser, Klaus, D-6704 Mutterstadt (DE); Winkler, Ekhard, Dr., D-6704 Mutterstadt (DE); Oppenlaender, Knut, Dr., D-6700 Ludwigshafen (DE); Vamvakaris, Christos, Dr., D-6701 Kallstadt (DE)

(56) Entgegenhaltungen:
- EP-A- 0 115 020
- US-A- 4 270 990

## Beschreibung

Bei der elektrolytischen Abscheidung von Zink auf metallische Substrate aus wäßriger saurer Lösung benötigt man verschiedene Hilfsmittel, weil andernfalls die aus saurer Lösung entstehenden Zinküberzüge meistens matt und häufig auch unregelmäßig anfallen. Eine Gruppe solcher Hilfsmittel sind beispielsweise Leitsalze, die zur Verbesserung der Leitfähigkeit der Bäder eingesetzt werden sowie sogenannte Glanzbildner, die den Zinküberzügen auf den Metallen einen erhöhten Glanz verleihen. Die Glanzbildner erlauben es auch, bei geringen Stromdichten zu arbeiten. Die Glanzbildner, die den verschiedensten chemischen Stoffklassen zugeordnet werden können, sind häufig in Wasser und vor allem in Salzlösungen schwer oder überhaupt nicht löslich, so daß man eine weitere Gruppe von Hilfsmitteln, nämlich Tenside, benötigt, um die Glanzbildner im galvanischen Bad in eine feine Verteilung zu bringen. Die Tenside wirken als Emulgatoren für die Glanzbildner und ergeben klare, durchsichtige Mikroemulsionen, aus denen eine gleichmäßige Abscheidung des Zinks auf den Substraten ermöglicht wird.

Als Tenside in galvanischen Zinkbädem sind bisher eine Reihe von nichtionischen Tensiden eingesetzt worden, vgl. GB-PS 1 149 106. Aus der US-PS 3 787 296 ist außerdem bekannt, sulfatierte Alkylphenolalkoxylate als Tenside in galvanischen Zinkbädem zu verwenden. Glanz und Duktilität der abgeschiedenen Zinkschichten sind bei Einsatz dieser Verbindungen nicht immer optimal.

Aus der EP-A-115 020 ist die Verwendung von sulfatierten Alkylphenolethoxylaten, deren Phenolkem noch eine Sulfonsäuregruppe trägt, als Tensid in wäßrigen sauren galvanischen Zinkbädem bekannt. Diese Tenside vermögen die in Wasser schwer löslichen übrigen Hilfsmittel, wie Glanzbildner, gut zu solubilisieren und ergeben hochglänzende, gleichmäßige und duktile Überzüge. Diese Tenside sind jedoch in Ammoniumsalz-freien Bädern, die unter anderem aus Gründen der Umweltverträglichkeit angestrebt werden, nicht optimal wirksam.

Der vorliegenden Erfindung liegt die Aufgabe zugrunde, Tenside für wäßrige saure galvanische Bäder zur elektrolytischen Abscheidung von Zink zur Verfügung zu stellen, insbesondere Ammoniumsalzfreie Zinkbäder, aus denen gegenüber den bekannten sauren Zinkbädem Zinküberzüge mit verbesserten Eigenschaften, insbesondere Glanz und Duktilität, auf Metallen abgeschieden werden können.

Die Aufgabe wird erfindungsgemäß gelöst durch ein wäßriges saures galvanisches Bad zur elektrolytischen Abscheidung von Zink, wobei das Bad als wesentliche Hilfsmittel Leitsalze, Glanzbildner und Tenside enthält, wenn das Bad Tenside einer Verbindung der Formel
enthält, in der
R - CH₃-, CH₃-CH₂-
x,z = 0 bis 49,
y =1 bis 25,
x+y+z = 3 bis 50,
R¹ = C₄- bis C₂₀-Alkyl,
R² = H, C₄- bis C₂₀-Alkyl und
Me = H, Alkalimetallatom oder ein Äquivalent eines Erdalkalimetall- oder Zinkatoms
bedeuten. Vorzugsweise steht der Substituent R2 in Formel für Wasserstoff.

Die Verbindungen der Formel 1 werden vorzugsweise als Tensid in wäßrigen, sauren, Ammoniumsalz- freien galvanischen Bädern zur elektrolytischen Abscheidung von Zink in Gegenwart von Glanzbildnem verwendet. Die Verbindungen der Formel I sind bekannt und unterscheiden sich von den Tensiden, die gemäß der EP-A-115 020 in wäßrigen sauren galvanischen Bädern zur elektrolytischen Abscheidung von Zink in Gegenwart von Glanzbildnem eingesetzt werden, durch den partiellen oder vollständigen Ersatz von Ethylenoxid-Einheiten durch Propylenoxid- und/oder Butylenoxid-Einheiten. Mindestens eine Ethylenoxid-Einheit der Tenside gemäß der genannten EP-Anmeidung ist durch eine Propylenoxid- oder Butylenoxid-Einheit ersetzt. In den Verbindungen der oben angegebenen Formel I bedeutet der Substituent R² vorzugsweise Wasserstoff, die Zahl der gesamten Alkylenoxid-Einheiten, d.h. die Summe aus x+y+z = 3 bis 50, vorzugsweise 6 bis 25, y steht für Zahlen von 1 bis 25, vorzugsweise 3 bis 15, x und z können Werte von 0 bis 49 annehmen. Der Substituent R¹ ist eine C₄- bis C₂o- Alkylgruppe. Als Me kommen Wasserstoff, Alkalimetall oder Äquivalente eines Erdalkalimetalls oder Zinkatoms in Betracht, vorzugsweise Natrium und Kalium. Der Substituent R in Formel I hat vorzugsweise die Bedeutung CH₃-.

Verbindungen der Formel I werden beispielsweise dadurch erhalten, daß man das zugrundeliegende Phenol mit Ethylenoxid zur Reaktion bringt, wobei an 1 Mol Phenol x Mol Ethylenoxid angelagert werden. Dieses Reaktionsprodukt wird danach mit Propylenoxid und/oder Butylenoxid umgesetzt Pro Mol Phenol lagert man y Mol Propylenoxid oder Butylenoxid oder eine Mischung aus Propylenoxid und Butylenoxid an das Additionsprodukt an. An dieses Additionsprodukt kann noch weiteres Ethylenoxid angelagert werden. Bezogen auf 1 Mol des eingesetzten Phenols kommen in diesem Fall z Mol Ethylenoxid. Die Bedeutung von x, y und z ist oben angegeben. Für den Fall, daß z gleich 0 bedeutet, liegen alkoxylierte Phenolderivate vor, bei denen die Alkoxylierung zunächst mit Ethylenoxid und anschließend mit Propylenoxid vorgenommen wurde. Für den Fall, daß x gleich 0 bedeutet, wurde die Alkoxylierung der den Verbindungen der Formel I zugrundeliegenden Phenole zunächst mit Propylenoxid und/oder Butylenoxid und anschließend mit Ethylenoxid vorgenommen, wobei in diesem Fall z mindestens 1 ist. Besonders wirksame Tenside für den Einsatz in wäßrigen sauren galvanischen Bädern zur elektrolytischen Abscheidung von Zink erhält man, wenn man die den Verbindungen der Formel 1 zugrundeliegenden Phenolderivate 3 bis 15 Mol Propylenoxid und 3 bis 15 Mol Ethylenoxid pro Mol Phenol umsetzt. Das Phenolderivat kann dabei entweder zuerst mit Ethylenoxid und anschließend mit Propylenoxid zur Reaktion gebracht werden. In diesem Fall ist in Formel I x = 3 bis 15 und y = 3 bis 15. Das Phenolderivat kann aber auch zunächst mit Propylenoxid und danach mit Ethylenoxid in den vorstehend angegebenen bevorzugten Molverhältnissen umgesetzt werden. Dann bedeuten in Formel ^{y} und z = 3 bis 15 und x = 0. Die Alkoxylierung der Phenolderivate kann auch mit einem Mischgas aus Ethylenoxid und Propylenoxid sowie gegebenenfalls Butylenoxid vorgenommen werden. Die Verbindungen der Formel I werden aus den alkoxylierten Phenolderivaten erhalten, indem man die alkoxylierten Produkte mit Schwefelsäure verestert und gegebenenfalls neutralisiert. Die Verbindungen der Formel I müssen wasserlöslich sein. Sie können allein oder in Mischung verwendet werden. Die erfindungsgemäß zu verwendenden Tenside der Formel I sind in den Bädern in einer Menge von 1 bis 30, vorzugsweise 2 bis 15 g/l enthalten. Die Verbindungen der Formel I können gegebenenfalls in Mischung mit bekannten, üblicherweise in galvanischen Bädern verwendeten Tensiden eingesetzt werden, z.B. Verbindungen wie p-C₄H₉- bis C₁₂H₂₅- Alkylphenolethoxylaten mit 10 bis 30 Ethylenoxid-Einheiten oder _{ß}-Naphtholethoxylaten mit 5 bis 20 Ethylenoxid-Einheiten. Die zusätzlich in Betracht kommenden Tenside werden, sofern sie mitverwendet werden, in einer Menge von 1 bis 15 g/l des Bades eingesetzt.

Die Zinkbäder enthalten üblicherweise Glanzbildner. Die verwendeten Glanzbildner können eingeteilt werden in sog. Grundglanzbildner und Spitzenglanzbildner. Als Grundglanzbildner sind zweckmäßig beispielsweise Polyethylenimine oder deren Derivate. Die Spitzenglanzbildner sind in der Regel im wäßrigen Zinkbad schlecht oder überhaupt nicht löslich. Hierzu gehören Vertreter der verschiedensten Stoffklassen, insbesondere bestimmte aromatische oder heteroaromatische Ketone, wie sie beispielsweise in der GB-PS 1 149 106 oder der JP-OS 74 89 637 beschrieben sind.

Es sind dies zum Beispiel die Verbindungen der Formel II in der R³ einen aromatischen oder heteroaromatischen Rest, vorzugsweise einen gegebenenfalls alkyl-, halogen- oder nitrosubstituierten Phenyl- oder Thienylrest bedeutet und R⁴ für C₁- bis Cs-Alkyl stehen, oder diese Verbindungen enthaltende Rohprodukte.

Diese Verbindungsklasse umfaßt Vertreter wie:

Davon ist das Benzalaceton bevorzugt. Darüber hinaus kann als Glanzbildner o-Chlorbenzaldehyd allein oder in Mischung mit einer Verbindung der Formel II verwendet werden.

Die Zinkbäder enthalten Glanzbildner zweckmäßig in einer Gesamtmenge von 1 bis 10 g/l und die Spitzenglanzbildner in einer Menge von 0,1 bis 2,0 g/l, vorzugsweise 0,1 bis 1 g/l.

Im übrigen weisen die Bäder die üblichen Zusammensetzungen auf. Sie enthalten beispielsweise 50 bis 150 g/l Zinkchlorid oder die äquivalente Menge Zinksulfat, 100 bis 250 g/l Kaliumchlorid (Leitsalz), 15 bis 25 g/l Borsäure, 1 bis 8 g/l Natriumbenzoat und gegebenenfalls 1 bis 4 g/l eines Agens zur Erhöhung der Streuung, z.B. Naphthalinsulfonsäure-Formaldehyd-Kondensationsprodukte. Als Leitsalze können auch 10 bis 150 g/l Ammoniumchlorid oder Natriumchlorid verwendet werden. Der pH-Wert der Bäder liegt in der Regel bei 3 bis 6. Die Einstellung des pH-Wertes erfolgt durch Zugabe von Säuren zum Bad, z.B. Schwefelsäure oder Salzsäure.

In den beschriebenen Bädern werden Metalle, hauptsächlich Eisen und Stahl galvanisiert, um sie gegen Korrosion zu schützen und ihnen gleichzeitig einen hohen Glanz zu verleihen.

Besonders vorteilhafte Ergebnisse werden erhalten, wenn man die Verbindungen der Formel I als Tensid in wäßrigen, sauren, Ammoniumsalz-freien galvanischen Bädern zur elektrolytischen Abscheidung von Zink verwendet. Die erfindungsgemäßen Bäder liefem über den gesamten technisch in Betracht kommenden Stromdichtenbereich hochglänzende und duktile Zinküberzüge mit einer gegenüber dem Stand der Technik verbesserten Qualität.

### Beispiele

Die Wirksamkeit von Tensiden der Formel in galvanischen Bädern zur elektrolytischen Abscheidung von Zink in Gegenwart von Glanzbildnem wird anhand von zwei verschiedenen Bädern demonstriert. Bad 1 ist ein Ammoniumsalz-freies Bad gemäß der bevorzugten Ausführungsform der Erfindung während das Bad 2 ein Ammoniumsalz-haltiges Bad ist.

Der pH-Wert des Bads 1 beträgt 4,8, das Bad 2 hat einen pH-Wert von 4,5. Die Einstellung des pH-Wertes erfolgt jeweils mit verdünnter Salzsäure. Die Verzinkung von Stahlblechen zu Prüfzwecken erfolgt während 10 Minuten, indem man in einer Hull-Zelle mit 1 Ampere bei ca. 23_{°}C galvanisiert. Die Qualität der dabei erhaltenen Zinküberzüge sowie die Zusammensetzung der jeweils in den Bädern enthaltenen Tenside ist in der folgenden Tabelle angegeben.

## Patentansprüche

1. WäBriges saures galvanisches Bad zur elektrolytischen Abscheidung von Zink, wobei das Bad als wesentliche Hilfsmittel Leitsalze, Glanzbildner und Tenside enthält, dadurch gekennzeichnet, daß das Bad Tenside einer Verbindung der Formel
enthält, in der
R = CH₃-, CH₃-CH₂-
x, z = 0 bis 49,
y =1 bis 25,
x+y+z = 3 bis 50
R¹ = C₄- bis C20-Alkyl,
R2 = H, C₄- bis C₂o-Alkyl und
Me = H, Alkalimetallatom oder ein Äquivalent eines Erdalkali metall- oder Zinkatoms
bedeuten.

2. Bad nach Anspruch 1, dadurch gekennzeichnet daß man Tenside der Formel I einsetzt, in der R² = H bedeutet.

3. Bad nach den Ansprüchen 1 und 2, dadurch aekennzeichnet, daß man Tenside der Formel I einsetzt , in der R = CH₃, x, y, und z = 3 bis 15 bedeuten, wobei entweder x oder z = ist.

4. Bad nach den Ansprüchen 1 bis 3, dadurch gekennzeichnet daß man als Glanzbildner eine Verbindung der Formel einsetzt, in der R³ einen aromatischen oder heteroaromatischen Rest und R4 eine C₁- bis C₆-Alkylgruppe bedeuten, und/oder o-Chlorbenzaldehyd.

5. Verwendung von Verbindungen der Formel
in der
R =CH₃-, CH₃-CH₂-
x,z = 0 bis 49,
y = 1 bis 25,
x+y+z - 3 bis 50,
R¹ = C₄- bis C₂o-Alkyl,
R2 = H, C₄- bis C₂₀-Alkyl und
Me = H, Alkalimetallatom oder ein Äquivalent eines Erdalkalimetall- oder Zinkatoms bedeuten, als Tensid in wäßrigen, sauren, ammoniumsalzfreien galvanischen Bädern zur elektrolytischen Abscheidung von Zink in Gegenwart von Glanzbildnem.

## Claims

1. An aqueous acid electroplating bath for the electrolytic deposition of zinc containing as essential assistants a conducting salt, a brightener and a surfactant, wherein the surfactant is a compound of the formula where
R is CHa- or CH₃―CH₂―,
x and z are each from 0 to 49,
y is from 1 to 25,
x+y+zis from 3 to 50,
R¹ is C₄- to C2o-alkyl,
R² is H or C₄-to C₂o-alkyl and
Me is H, an alkali metal atom or one equivalent of an alkaline earth metal or zinc atom.

2. A bath as claimed in claim 1, wherein the surfactant used has the formula I where R2 is H.

3. A bath as claimed in claims 1 and 2, wherein the surfactant used has the formula I where R is CH₃ and x,y and z = from 3 to 15 with either x or z being 0.

4. A bath as claimed in claims 1 to 3, wherein the brightener used is a compound of the formula where R³ is aryl or hetaryl and R⁴ is C₁- to Ce-alkyl, or o-chlorobenzaldehyde.

5. The use of a compound of the formula where
R is CHa-or CH₃―CH₂-,
x and z are each from 0 to 49,
y is from 1 to 25,
x+y+z is from 3 to 50,
R¹ is C₄- to C20-alkyl,
R2 is H or C₄- to C₂₀-alkyl and
Me is H, an alkali metal atom or one equivalent of an alkaline earth metal or zinc atom, as a surfactant in an aqueous acid electroplating bath for the electrolytic deposition of zinc in the presence of a brightener and in the absence of any ammonium salt.

## Revendications

1. Bain galvanique aqueux pour le dépôt électrolytique de zinc, ce bain contenant comme adjuvants essentiels des sels conducteurs, des lustrants et des agents tensio-actifs, caractérisé en ce que le bain contient des agents tensio-actifs d'un composé de formule dans laquelle
R = CH₃-, CH₃-CH₂-,
x,z = 0 à 49,
y=1 à25,
x+y+z = 3 à 50,
R¹ = alkyle en C₄ à C₂₀,
R2 = H, alkyle en C₄ à C₂₀ et
Me = H, atome de métal alcalin ou un équivalent d'un atome de métal alcalino-terreux ou d'un atome de zinc.

2. Bain suivant la revendication 1, caractérisé en ce que l'on utilise des agents tensio-actifs de la formule I, dans laquelle R² = H.

3. Bain suivant la revendication 1 ou 2, caractérisé en ce que l'on utilise des agents tensio-actifs de la formule I, dans laquelle R = CH₃, x, y et z = 3 à 15, soit x soit z étant égal à zéro.

4. Bain suivant l'une quelconque des revendications 1 à 3, caractérisé en ce que l'on utilise comme lustrant un composé de formule dans laquelle R³ représente un radical aromatique ou hétéroaromatique et R⁴ un groupe alkyle en C₁ à Cs, et/ou l'o-chlorobenzaldéhyde.

5. Utilisation de composés de la formule dans laquelle
R = CHa-, CH₃―CH₂―,
x,z = 0 à 49,
Y = 1 à 25,
x+y+z = 3 à 50,
R¹ = alkyle en C₄ à C₂₀,
R2 - H, alkyle en 0₄ à C₂₀ et
Me = H, atome de métal alcalin ou un équivalent d'un atome de métal alcalino-terreux ou d'un atome de zinc, comme agents tensio-actifs dans des bains galvaniques acides aqueux exempts de sels d'ammonium, pour le dépôt électrolytique de zinc en présence de lustrants.
